# EUROPÄISCHE PATENTSCHRIFT

(11) **EP 2 580 175 B1**
(45) Veröffentlichungstag und Bekanntmachung des Hinweises auf die Patenterteilung: **05.07.2017**
(21) Anmeldenummer: 11720400.8
(22) Anmeldetag: 19.05.2011
(51) Int. Cl.: C06B 21/00, C06B 33/08, C06B 33/12

(54) **VERFAHREN ZUR HERSTELLUNG UND VERWENDUNG EINER BRENNSTOFFHALTIGEN EXPLOSIVSTOFFABMISCHUNG**
METHOD FOR PRODUCING AND USING AN EXPLOSIVE SUBSTANCE MIXTURE CONTAINING FUEL
PROCÉDÉ DE FABRICATION ET UTILISATION D'UN MÉLANGE DE SUBSTANCES EXPLOSIVES CONTENANT DU COMBUSTIBLE

(30) Priorität: 08.06.2010 DE 102010022983
(43) Veröffentlichungstag der Anmeldung: 17.04.2013
(73) Patentinhaber: Rheinmetall Waffe Munition GmbH, 29345 Unterlüss (DE)
(72) Erfinder: ZIMMERMANN, Christopher, 21493 Schwarzenbek (DE); CEGIEL, Dirk, 23847 Stubben (DE)
(74) Vertreter: Dietrich, Barbara
(86) Internationale Anmeldenummer: PCT/EP2011/002499
(87) Internationale Veröffentlichungsnummer: WO 2011/154089

(56) Entgegenhaltungen:
- WO-A1-2005/108329
- WO-A1-2009/145926
- DE-B- 1 238 368
- DE-C1- 4 307 237
- FR-A5- 2 031 677
- GB-A- 2 128 177
- US-A- 3 296 041
- US-A- 3 440 115
- US-A- 3 725 516
- US-A- 4 088 518
- US-A- 4 432 816
- US-A- 5 541 009
- US-B1- 6 174 391
- US-B1- 6 955 732
- US-B1- 7 727 347

## Beschreibung

Die vorliegende Erfindung beschäftigt sich mit der Herstellung einer presstechnisch zu verarbeitenden mechanischen Explosivstoffabmischung, welche aus einem Brennstoffgranulat oder einem Granulat einer pyrotechnischen Mischung, einem desensitiven Sprengsoff und Graphit besteht. Zudem wird die Verwendung der brennstoffhaltigen (anorganische Brennstoffe) Sprengstoffmischungen in hochexplosiven zweischaligen Sprengladungen, im Folgenden auch Blast- Wirkladungen genannt, in infanteristischen Applikationen vornehmlich zur Bekämpfung von Zielen im umbauten Raum betrachtet. Diese Blast-Wirkladungen umfassen einen zentral angeordneten zylindrischen HE- Zerlegerkern.

Die in den letzten Jahrzehnten verstärkten asymmetrischen Konflikte und deren zunehmende Verlagerung in urbane Räume, hat zu neuen Forderungen der Einsatzkräfte nach angepassten Wirkmitteln und Munitionen geführt. Zur effektiven Bekämpfung von Zielen in Bunkern, Feldbefestigungen, Höhlensystemen oder entsprechend ausgebauten Räumlichkeiten in urbaner Umgebung werden wirkungsvolle Systeme und Munitionen gefordert, die gleichzeitig der Tatsache Rechnung tragen, dass zur Eindämmung derartiger Szenarien - insbesondere in urbaner Umgebung - Kollateralschäden nach Möglichkeit unbedingt zu vermeiden sind.

Aus dem vorstehenden Sachverhalt ergibt sich, dass herkömmliche, auf hochexplosiven Mischungen basierende Splittermunitionen zunehmend durch möglichst punktuell wirkende Systeme, darunter auch neue Blast- Munitionen, ersetzt werden bzw. weiter ersetzt werden sollen. Dies trifft im Besonderen auch für infanteristische Wirkmittel zu.

Die Blast- Leistungen von Sprengladungen können in der Regel in Form des Druckimpulses erfasst werden. Dabei kann eine Steigerung des Druckimpulses unter gegebenen Bedingungen (Freifeld oder umbauter Raum) durch eine Erhöhung des zu erzielenden Spitzendrucks, durch einen länger anstehenden vergleichsweise, aber niedrigeren (letalen) Spitzendruck oder eine Kombination aus beidem erreicht werden.

Neben der Variation der zu verwendenden Sprengstoffe bzw. Sprengstoffabmischungen, einer möglichen Reduzierung der Inertstoffanteile (Binder) bzw. Substitution von inerten bzw. energiearmen Binderkomponenten durch energiereiche Binderkomponenten kann eine Leistungssteigerung auch durch den Zuschlag von anorganischen Brennstoffkomponenten erreicht werden.

Als Ausgangspunkt für zahlreiche derartige Entwicklungen im Bereich der Blast- Wirkladungen können Abmischungen von organischen Sprengstoffen bzw. Sprengstoffmischungen mit Aluminiumpulver, wie sie seit langem z. B. im Bereich von Sprengstofffülllungen für Bomben, Torpedos u. ä. verwendet werden, angesehen werden; literaturbekannte Abmischungen sind z. B. Torpex, DBX, HBX.

Die Abmischungen von herkömmlichen HE- Sprengstoffen bzw. -Sprengstoffmischungen mit anorganischen Brennstoffen sind in Bezug auf ihre Sauerstoffbilanz als nicht- ideale Sprengstoffe bzw. Sprengstoffmischungen zu bezeichnen. Unter diesen Oberbegriff fallen auch Abmischungen auf der Basis echter oder partikulärer Gele, bestehend aus einer flüssigen organischen Phase (LOP) und einem meist anorganischen Brennstoff.

Bei den Abmischungen von HE- Sprengstoffen bzw. -Sprengstoffmischungen mit anorganischen Brennstoffen sind je nach Sauerstoffbilanz des HE- Sprengstoffes bzw. - Sprengstoffgemisches, der Natur und Qualität des anorganischen Brennstoffes sowie der Sauerstoffbilanz der Gesamtabmischung aus HE- Sprengstoff bzw. -Sprengstoffmischung und anorganischem Brennstoff unterschiedliche Blast- Effekte zu beobachten.

Im Zuge der Forderungen nach insensitiven und / oder leistungsgesteigerten Sprengstoffen und Munitionen sind in den zurückliegenden Jahrzehnten zahlreiche gießbare, schmelzgießbare, extrudier- oder verpressbare brennstoffhaltige Sprengstoffmischungen entwickelt worden. Dabei lag der Fokus zunächst meist auf Sprengstoffabmischungen mit tendenziell niedrigeren Brennstoffgehalten, da derartige Sprengstoffabmischungen im Allgemeinen auch ein hohes Splitterbeschleunigungsvermögen in entsprechend ausgelegten Munitionen aufweisen. Als Beispiel seien hier die Abmischungen von HE- Sprengstoffen bzw. - Sprengstoffmischungen mit Aluminium angeführt. Diese dürften sicherlich mit zu den am intensivsten theoretisch als auch praktisch untersuchten Systemen gehören. Ein ggf. aus Explosionstemperatur der Reaktionsprodukte ableitbarer thermischer, druckverstärkender Effekt für das System RDX-Al ist beispielsweise der US 7,393,423 B2 zu entnehmen. Hier wird für die Zusammensetzung eines Systems aus 19,5 Gew.-% Aluminium und 80,5 Gew.-% RDX ein um rund 600 °C höheres Temperaturmaximum gegenüber Schwadentemperatur von reinem RDX angegeben.

Literaturbekannte gießbare Mischungen sind u. a. PBXN-109 (Hexogen / Aluminium) und PBXW-114 (Oktogen / Aluminium), literaturbekannte verpressbare Mischungen, welche durch mechanisches Mischen von desensibilisierten Sprengstoffen mit Aluminiumpulver hergestellt werden: a) 70/30 Composition A3 (91/9 Hexogen / Wachs, mikrokristallin) / Aluminiumpulver; b) Hexal: 80/20 Hexogen (mit 5 Gew.-% Wachs) / Aluminiumpulver.

Mit der US 5,472,531 A wird eine extrudierbare und verpressbare Sprengstoffformulierung auf der Basis von Oktogen (40 Gew.-% bis 80 Gew.-%) und Aluminiumpulver (1 Gew.-% bis 40 Gew.-%) veröffentlicht. In der Sprengstoffformulierung wird CAB als Binder und eine 1:1-Mischung BDNPA und BDNPF als energetischer Weichmacher verwendet.

Die WO 2005/108329 A1 schlägt eine verpressbare Sprengstoffformulierung auf der Basis von Hexogen oder Oktogen (45 Gew.-% bis 95 Gew.-%) und passiviertem Aluminiumpulver (5 Gew.-% bis 55 Gew.-%) vor. Als möglicher Binder wird ein Ethyl- / Butylacrylat-Copolymer in Verbindung mit Weichmachern wie Dioctyladipat, Dioctylsebacat und Isodecylperlagonat angeführt.

Eine Vielzahl von Entwicklungen im Bereich der Blast- Wirkladungen zielt auf eine Erhöhung des Druckimpulses durch hohe Spitzendrücke. Bei den anorganischen Brennstoffen werden daher vielfältige Untersuchungen und Entwicklungen zur Verwendung sogenannter nanoskaliger Pulverqualitäten mit Partikeldurchmessern kleiner 1 µm zur Beschleunigung der Umsetzungen durchgeführt. Die Problematik der die Umsetzung inhibierenden Oxidschicht derartiger Pulver (bei Bor und vielen Leichtmetallen) sowie das Verhindern der Passivierung von reaktiven Metalloberflächen in den jeweiligen Abmischungen durch entsprechend vorgeschaltete Coatingverfahren sind zahlreich bekannt.

Unter Umgehung der vorgenannten Problematiken stellt die mit der DE 10 2006 030 678 B4 vorgeschlagene Sprengladung auf der Basis roten Phosphors (RP) als anorganischem Brennstoff eine Blast- Wirkladung mit sehr hoher Druck- Volumenarbeit dar.

Mit Blick auf eine auch zumindest partiell um Hindernisse herum zu erzielende Tiefenwirkung (Höhlensysteme u. ä.) sind in den letzten Jahren verstärkt die brennstoffreichen Blast- Wirkladungen in den Mittelpunkt des Interesses der Einsatzkräfte gerückt.

Ein weiterer potentieller Vorteil dieser Wirkladungen besteht darin, dass deren Blast- Wirkung stärker von den Einschlussbedingungen abhängt als dies der Fall bei weniger stark unterbilanzierten Wirkmassen ist, sodass zum Beispiel beim Einsatz derartiger Wirkladungen in MOUT- Szenarien ggf. mit einem verringerten Risiko an Kollateralschäden (letale Blast-Wirkung fällt bei Austritt aus umbauten Raum schnell stark ab) zu rechnen ist.

Neben der Variation der Zusammensetzungen von unterschiedlich stark unterbilanzierten Sprengstoff- Brennstoff- Abmischungen kann eine zu erzielende Blast- Wirkung auch durch einen mehrschaligen Aufbau erreicht bzw. verstärkt werden. Im Bereich ungelenkter oder gelenkter Abwurf- Munitionen etc. sind derartige Systeme bereits gängig. Diese bestehen aus einer meist zentral angeordneten Zerleger- und Initierungsladung um die herum eine brennstoffhaltige Sekundärladung angeordnet ist, welche ggf. wiederum von einer Hülle aus gepresstem Brennstoffpulver (mit Bindemittelzuschlägen) umgeben ist (zweischalige Sprengladung).

Bei der zentralen Boosterladung kann es sich um klassische HE- Sprengstoffe oder Sprengstoffmischungen oder auch um Abmischungen derselben mit anorganischen Brennstoffen handeln. Die Sekundärladung kann aus einer stark unterbilanzierten Explosivstoffwirkmasse oder aus einem reinen Brennstoff bzw. Brennstoffgemisch ggf. mit zusätzlichen Verarbeitungshilfsstoffen bestehen.

Einige Beispiele sind z. B. der US 6,969,434 B1 zu entnehmen. Hier werden die äußeren Schalen aus granulierten Brennstoff- Oxidationsmittelabmischungen gepresst, in welche dann z. B. HE- Ladungen in Form von Abmischungen aus Sprengstoff (RDX, HMX, CL-20), Binder (HTPB, LMA...), den zuvor angeführten Brennstoff- Oxidationsmittel- Granulaten und ggf. zusätzlichem Oxidationsmittel (Ammoniumperchlorat) gegossen werden.

In der US 6,955,732 B1 ist den Brennstoffen wie z. B. verschiedenen Aluminiumqualitäten, ggf. in Abmischung mit Magnesium, Aluminium- Magnesium- Legierung, titan in Abmischung mit Bor usw. grundsätzlich Ammoniumperchlorat als Oxidationsmittel beigemischt. Als Binder der Brennstoff- Oxidationsmittel- Abmischungen dient Viton ® oder Nitrocellulose in Mengen von vier bis sechs Gewichtsprozent. Zusätzlich können die Brennstoff- Oxidationsmittel- Abmischungen ggf. ein Eisenoxid als Katalysator in Mengen von ca. einem Gewichtsprozent enthalten. Gemäß der US 6,955,732 B1 werden analog zum Ladungsaufbau in US 6,969,434 B! auch mehrschalige Granulate aus einem inneren HE- Kern (HMX + Binder) mit aufdragierten Metallkompositen (diverse anorganische Brennstoffe + Ammoniumperchlorat + Binder + ggf. Weichmacher + ggf. Katalysator) vorgeschlagen.

Mit der US 5,996,501 wird eine großkalibrige zweischalige Ladung mit inversem Aufbau (Ladungskern aus metallpulverhaltigem nicht- idealem Sprengstoffgemisch (Durchmesser: 10 cm bis ca. 30,5 cm) / äußere Schale aus einem "klassischen" Sprengstoffgemisch) als druckverstärkende Ladung bei gleichzeitig erhöhtem Splitterbeschleunigungsvermögen publiziert. Das nicht ideale Sprengstoffgemisch des Ladungskerns setzt sich aus einem Sprengstoff (TNT oder RDX), Aluminiumpulver, Ammoniumperchlorat und Wachs als Binder zusammen.

Die vorstehend erläuterten Beispiele der US 6,955,732 und US 6,969,434 B1 sind in erster Linie für den Einsatz in kostenintensiven großkalibrigen Applikationen geeignet. Allein vor dem Kostenhintergrund erscheint derzeit die breite Anwendung von relativ teuren Sprengstoffen wie Oktogen oder gar CL-20, oder die oft noch gar nicht in ausreichender Menge verfügbaren nanoskaligen Brennstoffe und Composite, in kleineren Blast- Wirkladungen auf absehbare Zeit als eher unwahrscheinlich.

Die US 7,727,347 B1 offenbart eine Handgranate mit einer thermobaren Ladung.

Der Erfindung liegt die Aufgabe zugrunde, eine Blast-Wirkladung bzw. ein Herstellungsverfahren für die Blast-Wirkung aufzuzeigen mit dem Ziel einer kostengünstigen und damit breiteren Anwendung in infanteristischen Applikationen, wie Handgranaten, mannportable Mörser etc.

Gelöst wird die Aufgabe durch die Merkmale des Patentanspruchs 1. Vorteilhafte Ausgestaltungen sind den Unteransprüchen entnehmbar.

Der Erfindung liegt die Idee zugrunde, kleine Blast- Wirkladungen herzustellen, wobei als Rohstoffe in erster Linie auch gängige Sprengstoffe bzw. Sprengstoffmischungen sowie gängige Brennstoffqualitäten verwendet werden.

Im Bereich der infanteristischen Wirkmittel ist bisher nur mit EP 2 151 422 A2 die Verwendung von brennstoffhaltigen (RP) Sprengstoffformulierungen in Form einer Handgranate vorgeschlagen worden. In Fortführung der Erfindung aus DE 10 2006 030 678 B4 werden Wirkmittel auf der Basis von Abmischungen der Sprengstoffe CL-20, HMX, RDX oder TEX mit rotem Phosphor (10 Gew.-% bis 80 Gew.-%) zur wahlweisen Nutzung als Sprengladung (detonative Umsetzung) oder pyrotechnischer Nebel (deflagrierende Umsetzung) erwähnt. Der angeführten hohen Blastwirkung dieser RP- haltigen Sprengstoffabmischungen steht die auch bei einer detonativen Umsetzung sicherlich gegebene Bildung von Phosphorsäurenebel nachteilig gegenüber, da dieser die Einsatzkräfte insbesondere in MOUT- Szenarien bei kurzen bis sehr kurzen Einsatzdistanzen von wenigen Metern mehr oder weniger stark behindert.

Die vorliegende Erfindung basiert ihrerseits auf der Basis von Abmischungen von anorganischen Brennstoffen - plus ggf. anorganischen Oxidationsmitteln - in Verbindung mit organischen Explosivstoffen (Sprengstoffe einschließlich Nitrocellulose) verpressbare, zweischalige Sprengladungen bis zu einer Masse von 1,0 kg und einem Gesamtladungsdurchmesser von 8 cm zur Verfügung zu stellen, die vornehmlich im umbauten Raum eine den Druckimpuls verstärkende Leistung aufweisen.

Die Blast- Wirkladungen können aus einem einheitlichen Granulat (Abmischungen von anorganischen Brennstoffen - plus ggf. anorganischen Oxidationsmitteln -, organischen Explosivstoffen, einem Binder bzw. Bindersystem und ggf. weiteren Zuschlagstoffen) oder einem Gemisch eines Brennstoffgranulates - mit ggf. beigemischten anorganischen Oxidationsmitteln - und eines organischen Explosivstoffgemisches bzw. herkömmlichen Sprengstoffgranulates ggf. unter Zusatz von Graphit verpresst werden. Dabei wird zunächst das Brennstoffgranulat oder Granulat einer pyrotechnischen Mischung separat in einem Wirbelschichtverfahren oder einem mehrstufigen Knet-, Granulier- und Konfektionierungsverfahren hergestellt und aus eine vorbestimmte Korngröße >0,8 mm fraktioniert. Das so hergestellte Brennstoffgranulat oder Granulat einer pyrotechnischen Mischung ist in weiten Zusammensetzungsbereichen einfach unter Zusatz von Graphit mit verfügbaren Qualitäten desensitiviertem Sprengstoffe mechanisch mischbar.

Das Brennstoffgranulat wird in einem Wirbelschichtverfahren derart hergestellt, dass 5 Gew.-% bis 90 Gew.-% des pulverförmigen anorganischen Brennstoffes oder Brennstoffgemisches in der Wirbelschicht vorgelegt werden und der restliche Anteil des Brennstoffes oder Brennstoffgemisches (10 Gew.-% bis 95 Gew.-%) in einer Binderlösung, bestehend aus einem organischen Binder und einem Lösungsmittel oder Lösemittelgemisch, suspendiert in die Wirbelschicht eingedüst wird.

Alternativ kann das Brennstoffgranulat oder Granulat der pyrotechnischen Mischung in einem mehrstufigen Knet-, Granulier- und Konfektionierungsverfahren derart hergestellt werden, dass der pulverförmige anorganische Brennstoff oder das pulverförmige anorganische Brennstoffgemisch oder die pulverförmige pyrotechnische Mischung in einem Kneter vorgelegt und nach Zugabe der Binderlösung, bestehend aus einem organischen Binder und einem Lösemittel oder Lösemittelgemisch, homogen vermengt, sodann granuliert und lösemittelfeucht in einer Trommel oder einem Dragierkessel konfektioniert und anschließend auf Horden verteilt getrocknet wird.

Im Falle der Verwendung von Viton als Binder für das Brennstoffgranulat oder das Granulat der pyrotechnischen Mischung wird ein Keton als Lösungsmittel oder ein Gemisch eines Ketons und eines Essigsäureesters als Lösemittelgemisch zur Herstellung desselben verwendet. Im Falle der Verwendung von Polyvinylalkohol als Binder für das Brennstoffgranulat oder Granulat der pyrotechnischen Mischung zur Herstellung desselben wird ein Alkohol als Lösemittel oder ein Gemisch eines Alkohols und Wasser als Lösemittelgemisch verwendet.

Der im Brennstoffgranulat oder Granulat einer pyrotechnischen Mischung enthaltene anorganische Brennstoff umfasst verschiedene Qualitäten der Elemente Aluminium, Bor, Magnesium, Titan oder Zirkonium sowie Legierungen und Abmischungen derselben. Die im Granulat der pyrotechnischen Mischung enthaltene anorganische Oxidationsmittel oder Oxidationsmittelgemisch umfasst Stoffe aus den Gruppen Nitrate, Oxide oder Peroxide.

Der desensitivierte Sprengstoff ist ein Granulat eines von in Mengen von 2 Gew.-% bis 8 Gew.-% mit Wachs oder Wachs und Graphit oder Viton® desensitivierten Sprengstoffes oder einer Abmischung von Sprengstoffen von Cyclotrimethylentrinitramin (RDX), Cycotetramethylentetranitramin (HMX), Pentaerythritoltetranitrat (PETN) oder Trinitrotoluol (TNT).

Das Verfahren ist in dieser Form sicher, effizient und kostengünstig, da bei Verwendung von granulierten Brennstoffen bzw. pyrotechnischen Granulaten im angegebenen Korngrößenbereich von0,2 mm bis 0,8 mm können verbressbare, brennstoffreiche Blastwirkladungen durch einfaches Freifallmischen der Komponenten und anschließendes einfaches Verpressen ohne Druckausgleichsscheiben (US 7,727,347 B1) anwenden zu müssen. Es ermöglicht die Bereitstellung von presstechnisch einfach zu verarbeitenden brennstoffhaltigen Explosivstoffabmischungen zur Verwendung in infanteristischen Munitionen wie Handgranaten oder für mannportable Mörser etc.

Die Blast-Wirkladung basiert auf verpressten Abmischungen granulierter anorganischer Brennstoffe oder granulierter pyrotechnischer Mischungen aus anorganischen Brennstoffen und perchloratfreien anorganischen Oxidationsmitteln in Verbindung it handelsüblichen organischen Explosivstoffgranulaten, mit einer zentral angeordneten, zylindrischen hochexplosiven Zerleger- und/ oder Initierladung. Die Schüttdichte und Kornform der Brennstoffgranulate oder granulierten, perchloratfreien pyrotechnischen Mischungen lassen sich verfahrenstechnisch an die der zu verwendenden handelsüblichen Sprengstoffgranulate anpassen und ermöglichen so eine gute Mischbarkeit und einfache presstechnische Weiterverarbeitung in weiteren Mischungsbereichen.

Anhand eines Ausführungsbeispiels mit Zeichnung soll die Idee näher erläutert werden. Als Anwendungsbeispiel wird hier eine Handgranate näher betrachtet. Dieses ist jedoch nicht einschränkend zu sehen, da Anwendungen auch bei Munitionen mit Blastwirkung möglich sind.

Die hier vorgeschlagenen verpressten Blast- Wirkladungen weisen einen zweischaligen Aufbau, bestehend aus einem zentral positionierten (zylindrischen) verpressten HE- Zerlegerkern 1 und der darum angeordneten verpressten, brennstoffhaltigen Explosivstoffabmischung 2 auf (vergleiche die einzige Figur). Mit 3 ist ein zweiteilig vorzugsweise verschraubbarer Ladebehälter, vorzugsweise aus Kunststoff gekennzeichnet, wobei der Schraubdeckel eine Vertiefung zur Aufnahme der von der zweischaligen Sprengladung 1, 2 räumlich getrennten Verzögerungs- Detonatoreinheit aufweist. Ein Kipphebelzünder mit Anzündhütchen und der Detonatoreinheit trägt das Bezugszeichen 4.

Der zentral angeordnete HE- Zerlegerkern 1 kann einen Durchmesser von 8 mm bis 50 mm aufweisen und aus einem bzw. mehreren Presskörpern aufgebaut sein. Die darum angeordneten Explosivstoffabmischung 2 besteht aus einem bzw. mehreren Ringtablettenpresslingen mit einem maximalen Durchmesser von 80 mm.

Der HE- Zerlegerkern 1 kann aus einem einheitlichen Granulat (Abmischung von organischen Sprengstoffen, einem Binder bzw. Bindersystem, ggf. anorganischen Brennstoffen und ggf. weiteren Zuschlagstoffen), aus handelsüblichen desensibilisierten Sprengstoffen (RDX oder HMX) ggf. unter Zusatz von Graphit oder Brennstoffgranulat (bis zu 20 Gew.-%) und Graphit etc. gepresst werden.

Die um den HE- Zerlegerkern 1 herum angeordnete brennstoffhaltige Explosivstoff-abmischung 2 kann aus einem einheitlichen, brennstoffhaltigen Sprengstoffgranulat (z. B. gemäß den Ausführungen in WO 2005/108329 A1 oder US 5472,531 A1 oder aber aus einem mechanisch hergestellten Gemisch aus einem desensibilisierten Sprengstoff (RDX oder HMX) bzw. stabilisierter Nitrocellulose und einem Brennstoffgranulat ggf. unter Zusatz von Graphit gepresst werden.

Im Zusammenhang mit der Abmischung von desensibilisierten Sprengstoffen mit Aluminiumpulver (z. B. Hexal oder Composition A3 / Aluminium) wird in der Literatur das Problem der potentiellen Inhomogenität dieser mechanischen Abmischungen und den damit verbundenen Leistungsschwankungen erwähnt. Im Falle der hier erfindungsgemäß vorgeschlagenen Verwendung von mechanisch hergestellten Explosivstoffabmischungen 2 werde die anorganischen Brennstoffe - plus ggf. anorganische Oxidationsmittel - in Form von Granulaten, welche vorzugsweise eine Korngröße von 0,2 mm bis 0,8 mm aufweisen, verwendet. Hierdurch wird mechanische Herstellung der erfindungsgemäßen Explosivstoffabmischungen in befriedigender Homogenität sichergestellt.

Mit Blick auf wechselnde Einsatzszenarien (Multirollenfähigkeit) kann das Leistungsvermögen oder hier vorgeschlagenen Blast- Wirkladungen im Freifeld durch konstruktive und / oder chemische Variation derselben als zumindest vergleichbar oder besser mit dem von gleichartig dimensionierten, klassischen Sprengladungen, wie sie z. B. in Handgranaten verwendet werden, eingestellt werden. Diese Forderung erfüllen gelartige Wirkladungen ohne Sprengstoffzuschläge z. B. auf der Basis von Isopropylnitrat in aller Regel nicht.

Angesichts laufender Diskussionen bezüglich möglicher gesundheitsgefährdender Umweltschädigungen durch perchloratbelastete Grundwässer sind die hier vorgeschlagenen Abmischungen von anorganischen Brennstoffen in Verbindung mit organischen Explosivstoffen grundsätzlich perchloratfrei. Dies gilt insbesondere für Ammoniumperchlorat, welches neben einer hohen Wasserlöslichkeit auch den Nachteil aufweist, z. B. in pyrotechnischen Sätzen die Reib- und Schlagempfindlichkeit derselben zu erhöhen und damit etwaigen Anforderungen hinsichtlich der Insensivität von HE- Gefechtsmunitionen zuwider läuft. Letzter Punkt ist insofern wichtig, das das aus Gründen der oft geforderten Splitterreduzierung / Fragmentfreiheit bei den bereit zu stellenden Munitionen auf ggf. IM- funktionelle starkwandige Umhüllungen verzichtet werden muss.

Mit Blick auf eine zu erzielende Tiefenwirkung im umbauten Raum sind die hier vorgeschlagenen Explosivstoffabmischungen 2 brennstoffreich und weisen Brennstoff- bzw. Brennstoffgranulatanteile - einschließlich etwaiger Zuschläge von anorganischen Oxidationsmitteln - von 31 Gew.-% bis 72 Gew.-% (Gewichtsprozent), vorzugsweise aber von 56 Gew.-% bis 65 Gew.-% auf.

Die vorgeschlagenen Abmischungen aus anorganischen Brennstoffen und organischen Explosivstoffen enthalten 2 bis 15 Gew.-% eines oder mehrerer Binder bzw. eines Bindersystems sowie ggf. weitere Zuschlagstoffe mit in Summe bis zu 7 Gew.-% .

Als Binder werden vorzugsweise Wachs und / oder das unter dem Namen Viton bekannte Gemisch verwendet, jedoch wird die Verwendung anderer Binder bzw. Bindersysteme hiermit ausdrücklich nicht ausgeschlossen.

## Patentansprüche

1. Verfahren zur mechanischen Herstellung einer brennstoffhaltigen Explosivstoffabmischung (2), umfassend
• ein Brennstoffgranulat, bestehend aus 92 Gew.-% bis 98 Gew.-% eines anorganischen Brennstoffes oder eines Gemisches oder einer Legierung von anorganischen Brennstoffen und einem organischen Binder in Mengen von 2 Gew.-% bis 8 Gew.-%, oder
• ein Granulat einer pyrotechnischen Mischung, bestehend aus einem anorganischen Brennstoff oder einem Gemisch oder einer Legierung von anorganischen Brennstoffen in Mengen von 15 Gew.-% bis 86 Gew.-%, einem anorganischen Oxidationsmittel oder ein Oxidationsmittelgemisch in Mengen von 12 Gew.-% bis 83 Gew.-% und einem organischen Binder in Mengen von 2 Gew.-% bis 8 Gew.-%,
• wobei das Brennstoffgranulat oder das Granulat einer pyrotechnischen Mischung separat in einem Wirbelschichtverfahren und / oder in einem mehrstufigen Knet-, Granulier- und Konfektionierungsverfahren hergestellt sind, und wobei
• Explosivstoffabmischung (2) 2 bis 15 Gew.-% eines oder mehrerer Binder bzw. eines Bindersystems sowie ggf. weitere Zuschlagstoffe mit in Summe bis zu 7 Gew.-% enthält, und
• ein mechanische Mischen des auf die Korngrößen von 0,2 mm bis 0,8 mm fraktionierten Brennstoffgranulates oder Granulates einer pyrotechnischen Mischung in Mengen von 18 Gew.-% bis 72 Gew.-% mit einem desensitivierten Sprengstoff oder Sprengstoffgemisch in Mengen von 28 Gew.-% bis 82 Gew.-% und Graphit in Mengen von 0 Gew.-% bis 2 Gew.-%, und
• eine presstechnische Verarbeitung der Explosivstoffabmischung (2) zu Pellets oder Ladungen.

2. Verfahren nach Anspruch 1, **dadurch gekennzeichnet, dass** das Brennstoffgranulat in einem Wirbelschichtverfahren derart hergestellt wird, dass 5 Gew.-% bis 90 Gew.-% des pulverförmigen anorganischen Brennstoffes oder Brennstoffgemisches in der Wirbelschicht vorgelegt werden und der restliche Anteil des Brennstoffes oder Brennstoffgemisches (10 Gew.-% bis 95 Gew.-%) in einer Binderlösung, bestehend aus einem organischen Binder und einem Lösungsmittel oder Lösemittelgemisch, suspendiert in die Wirbelschicht eingedüst wird.

3. Verfahren nach Anspruch 1, **dadurch gekennzeichnet, dass** das Brennstoffgranulat oder Granulat der pyrotechnischen Mischung in einem mehrstufigen Knet-, Granulier- und Konfektionierungsverfahren derart hergestellt wird, dass der pulverförmige anorganische Brennstoff oder das pulverförmige anorganische Brennstoffgemisch oder die pulverförmige pyrotechnische Mischung in einem Kneter vorgelegt und nach Zugabe der Binderlösung, bestehend aus einem organischen Binder und einem Lösemittel oder Lösemittelgemisch, homogen vermengt, sodann granuliert und lösemittelfeucht in einer Trommel oder einem Dragierkessel konfektioniert und anschließend auf Horden verteilt getrocknet wird.

4. Verfahren nach einem der Ansprüche 1 bis 3, **dadurch gekennzeichnet, dass** im Falle der Verwendung von Viton als Binder für das Brennstoffgranulat oder das Granulat der pyrotechnischen Mischung ein Keton als Lösungsmittel oder ein Gemisch eines Ketons und eines Essigsäureesters als Lösemittelgemisch zur Herstellung desselben verwendet wird und dass im Falle der Verwendung von Polyvinylalkohol als Binder für das Brennstoffgranulat oder Granulat der pyrotechnischen Mischung zur Herstellung desselben ein Alkohol als Lösemittel oder ein Gemisch eines Alkohols und Wasser als Lösemittelgemisch verwendet wird.

5. Verfahren nach einem der Ansprüche 1 bis 4, **dadurch gekennzeichnet, dass** der im Brennstoffgranulat oder Granulat einer pyrotechnischen Mischung enthaltene anorganische Brennstoff verschiedene Qualitäten der Elemente Aluminium, Bor, Magnesium, Titan oder Zirkonium sowie Legierungen und Abmischungen derselben umfasst.

6. Verfahren nach einem der Ansprüchen 1, 3 und 4, **dadurch gekennzeichnet, dass** das im Granulat der pyrotechnischen Mischung enthaltene anorganische Oxidationsmittel oder Oxidationsmittelgemisch Stoffe aus den Gruppen Nitrate, Oxide oder Peroxide umfasst.

7. Verfahren nach einem der Ansprüchen 1 bis 6, **dadurch gekennzeichnet, dass** der desensitivierte Sprengstoff ein Granulat eines von in Mengen von 2 Gew.-% bis 8 Gew.-% mit Wachs oder Wachs und Graphit oder Viton® desensitivierten Sprengstoffes oder einer Abmischung von Sprengstoffen von Cyclotrimethylentrinitramin (RDX), Cycotetramethylentetranitramin (HMX), Pentaerythritoltetranitrat (PETN) oder Trinitrotoluol (TNT) ist.

8. Verfahren nach einem der Ansprüche 1 bis 7, **dadurch gekennzeichnet, dass** presstechnische Verarbeitung der mechanischen Explosivstoffabmischung zu Pellets oder Ladungen bis zu einem Gesamtdurchmesser von 8 cm erfolgt.

## Claims

1. Process for the mechanical production of a fuelcontaining explosive mix (2), comprising
• a granulated fuel consisting of from 92% by weight to 98% by weight of an inorganic fuel or a mixture or an alloy of inorganic fuels and an organic binder in amounts of from 2% by weight to 8% by weight or
• a granulated pyrotechnic mixture consisting of an inorganic fuel or a mixture or an alloy of inorganic fuels in amounts of from 15% by weight to 86% by weight, an inorganic oxidant or an oxidant mixture in amounts of from 12% by weight to 83% by weight and an organic binder in amounts of from 2% by weight to 8% by weight,
• wherein the granulated fuel or the granulated pyrotechnic mixture have been produced separately in a fluidized-bed process and/or in a multistage kneading, granulation and packaging process and wherein
• explosive mix (2) contains from 2 to 15% by weight of one or more binders or a binder system and optionally further additives in a total amount of 1 to 7% by weight, and
• mechanical mixing of the granulated fuel or granulated pyrotechnic mixture fractionated to particle sizes of from 0.2 mm to 0.8 mm in amounts of from 18% by weight to 72% by weight with a desensitized explosive or explosive mixture in amounts of from 28% by weight to 82% by weight and graphite in amounts of from 0% by weight to 2% by weight and
• processing of the explosive mix (2) by pressing to give pellets or charges.

2. Process according to Claim 1, **characterized in that** the granulated fuel is produced in a fluidized-bed process by initially charging from 5% by weight to 90% by weight of the pulverulent inorganic fuel or fuel mixture in the fluidized bed and spraying the remaining proportion of the fuel or fuel mixture (from 10% by weight to 95% by weight) suspended in a binder solution consisting of an organic binder and a solvent or solvent mixture into the fluidized bed.

3. Process according to Claim 1, **characterized in that** the granulated fuel or granulated pyrotechnic mixture is produced in a multistage kneading, granulation and packaging process by initially charging the pulverulent inorganic fuel or the pulverulent inorganic fuel mixture or the pulverulent pyrotechnic mixture in a kneader and, after addition of the binder solution consisting of an inorganic binder and a solvent or solvent mixture, homogeneously mixing then granulizing and packaging it in a solvent-moist form in a drum or a coating vessel and subsequently drying it distributed on trays.

4. Process according to any of Claims 1 to 3, **characterized in that** when Viton is used as binder for the granulated fuel or the granulated pyrotechnic mixture, a ketone is used as solvent or a mixture of a ketone and an acetic ester as solvent mixture is used for the production thereof, and when polyvinyl alcohol is used as binder for the granulated fuel or granulated pyrotechnic mixture, an alcohol as solvent or a mixture of an alcohol and water as solvent mixture is used for the production thereof.

5. Process according to any of Claims 1 to 4, **characterized in that** the inorganic fuel present in the granulated fuel or granulated pyrotechnic mixture comprises various grades of the elements aluminium, boron, magnesium, titanium or zirconium or alloys and mixtures thereof.

6. Process according to any of Claims 1, 3 and 4, **characterized in that** the inorganic oxidant or oxidant mixture present in the granulated pyrotechnic mixture comprises substances from the groups of nitrates, oxides or peroxides.

7. Process according to any of Claims 1 to 6, **characterized in that** the desensitized explosive is a granulated explosive desensitized by amounts of from 2% by weight to 8% by weight of wax or wax and graphite or Viton® or a granulate mixture of explosives of cyclotrimethylenetrinitramine (RDX), cyclotetramethylenetetranitramine (HMX), pentaerythritol tetranitrate (PETN) or trinitrotoluene (TNT).

8. Process according to any of Claims 1 to 7, **characterized in that** processing by pressing of the mechanical explosive mix to give pellets or charges is carried out up to a total diameter of 8 cm.

## Revendications

1. Procédé de fabrication mécanique d'un mélange d'explosifs contenant un combustible (2), comprenant :
- un granulat de combustible, constitué par 92 % en poids à 98 % en poids d'un combustible inorganique ou d'un mélange ou d'un alliage de combustibles inorganiques et un liant organique en quantités de 2 % en poids à 8 % en poids, ou
- un granulat d'un mélange pyrotechnique, constitué par un combustible inorganique ou un mélange ou un alliage de combustibles inorganiques en quantités de 15 % en poids à 86 % en poids, un oxydant inorganique, ou un mélange d'oxydants en quantités de 12 % en poids à 83 % en poids, et un liant organique en quantités de 2 % en poids à 8 % en poids,
- le granulat de combustible ou le granulat d'un mélange pyrotechnique étant fabriqué séparément par un procédé en lit fluidisé et/ou par un procédé à plusieurs étapes de malaxage, granulation et conditionnement, et
- le mélange d'explosifs (2) contenant 2 à 15 % en poids d'un ou de plusieurs liants ou d'un système de liant, ainsi qu'éventuellement d'autres additifs atteignant au total jusqu'à 7 % en poids, et
- un mélange mécanique du granulat de combustible ou du granulat d'un mélange pyrotechnique fractionné à des tailles de particules de 0,2 mm à 0,8 mm en quantités de 18 % en poids à 72 % en poids avec un explosif désensibilisé ou un mélange d'explosifs en quantités de 28 % en poids à 82 % en poids et du graphite en quantités de 0 % en poids à 2 % en poids, et
- un usinage par compression du mélange d'explosifs (2) en pastilles ou charges.

2. Procédé selon la revendication 1, **caractérisé en ce que** le granulat de combustible est fabriqué par un procédé en lit fluidisé par chargement initial de 5 % en poids à 90 % en poids du combustible ou mélange de combustibles inorganique en poudre dans le lit fluidisé, et injection de la fraction restante du combustible ou mélange de combustibles (10 % en poids à 95 % en poids) dans une solution de liant, constituée par un liant organique et un solvant ou mélange de solvants, suspendue dans le lit fluidisé.

3. Procédé selon la revendication 1, **caractérisé en ce que** le granulat de combustible ou le granulat du mélange pyrotechnique est fabriqué par un procédé à plusieurs étapes de malaxage, granulation et conditionnement, par chargement initial du combustible inorganique en poudre ou du mélange de combustibles inorganique en poudre ou du mélange pyrotechnique en poudre dans un malaxeur, et mélange homogène après l'ajout de la solution de liant, constituée par un liant organique et un solvant ou mélange de solvants, puis granulation et conditionnement sous forme humide avec le solvant dans un tambour ou une cuve de dragéification, puis séchage réparti sur des plateaux.

4. Procédé selon l'une quelconque des revendications 1 à 3, **caractérisé en ce que**, dans le cas de l'utilisation de Viton en tant que liant pour le granulat de combustible ou le granulat du mélange pyrotechnique, une cétone est utilisée en tant que solvant ou un mélange d'une cétone et d'un ester de l'acide acétique en tant que mélange de solvants pour sa fabrication, et **en ce que**, dans le cas de l'utilisation d'alcool polyvinylique en tant que liant pour le granulat de combustible ou le granulat du mélange pyrotechnique, un alcool est utilisé en tant que solvant ou un mélange d'un alcool et d'eau en tant que mélange de solvants pour sa fabrication.

5. Procédé selon l'une quelconque des revendications 1 à 4, **caractérisé en ce que** le combustible inorganique contenu dans le granulat de combustible ou le granulat d'un mélange pyrotechnique comprend différentes qualités des éléments aluminium, bore, magnésium, titane ou zirconium, ainsi que leurs alliages et mélanges.

6. Procédé selon l'une quelconque des revendications 1, 3 et 4, **caractérisé en ce que** l'oxydant inorganique ou le mélange d'oxydants contenu dans le granulat du mélange pyrotechnique comprend des substances des groupes des nitrates, des oxydes ou des peroxydes.

7. Procédé selon l'une quelconque des revendications 1 à 6, **caractérisé en ce que** l'explosif désensibilisé est un granulat d'un explosif désensibilisé avec une cire ou une cire et du graphite ou Viton® en quantités de 2 % en poids à 8 % en poids ou un mélange d'explosifs constitué de cyclotriméthylène-trinitramine (RDX), de cyclotétraméthylène-tétranitramine (HMX), de tétranitrate de pentaérythritol (PETN) ou de trinitrotoluène (TNT).

8. Procédé selon l'une quelconque des revendications 1 à 7, **caractérisé en ce que** l'usinage par compression du mélange mécanique d'explosifs en pastilles ou charges a lieu jusqu'à un diamètre total de 8 cm.
